# EUROPÄISCHE PATENTSCHRIFT

(11) **EP 1 003 008 B1**
(45) Veröffentlichungstag und Bekanntmachung des Hinweises auf die Patenterteilung: **24.09.2003**
(21) Anmeldenummer: 99116455.9
(22) Anmeldetag: 21.08.1999
(51) Int. Cl.: F41A 21/04, C21D 9/12, C25D 5/50

(54) **Verfahren zur Herstellung eines innenseitig mit einer Hartchromschicht versehenen Waffenrohres**
Method for manufacturing a gun barrel with an inner chromium liner
Procedé de fabrication d'un canon avec une revêtement interne de chromium

(30) Priorität: 19.11.1998 DE 19853293
(43) Veröffentlichungstag der Anmeldung: 24.05.2000
(73) Patentinhaber: Rheinmetall W & M GmbH, 29345 Unterlüss (DE)
(72) Erfinder: Schlenkert, Gert, 40233 Düsseldorf (DE); Wagner, Hartmut, 29345 Unterlüss (DE); Reckeweg, Horst, 42579 Heiligenhaus (DE)

(56) Entgegenhaltungen:
- DE-A- 4 107 273
- DE-A- 19 544 824
- DE-C- 19 741 028
- FR-A- 2 460 340
- GB-A- 810 494
- US-A- 1 886 218
- US-A- 4 622 080

## Beschreibung

Die Erfindung betrifft ein Verfahren zur Herstellung eines innenseitig mit einer Hartchromschicht versehenen Waffenrohres.

Die beim Abschuß von Munition entstehenden heißen Pulverschwaden führen bei einer ungeschützten Innenwandung des entsprechenden üblicherweise aus Stahl bestehenden Waffenrohres zu abrasiven und erosiven Verschleißerscheinungen. Dieses führt zu Leistungs- und Treffereinbußen der jeweiligen Waffe sowie zu einer vorzeitigen Ermüdungslebensdauer des Waffenrohres.

Aus der DE 41 07 273 A1 ist es bekannt, bei großkalibrigen Waffenrohren zur Verringerung des erosiven Rohrverschleißes auf die Innenwandung des jeweiligen Waffenrohres eine Hartchromschicht durch galvanisches Abscheiden von Chrom aufzubringen. Denn aufgrund des gegenüber dem Rohrwaffenstahl höheren Schmelzpunktes und der besseren chemischen Inertheit werden die Erosionen durch die Hartchromschicht weitgehend unterbunden.

Allerdings hat sich gezeigt, daß die durch den Schuß bedingte hohe Thermoschockbelastung nach und nach ein Abplatzen der Chromschicht bewirken kann, so daß das Waffenrohr an den entstehenden Chromausbrüchen nicht mehr vor den heißen Pulvergasen geschützt ist und es in diesen Bereichen dann wiederum zu Erosionen kommt. Außerdem weist die Hartchromschicht den Nachteil auf, daß sie aufgrund ihrer hohen Härte und der damit verbundenen geringen Duktilität relativ empfindlich gegen mechanische Beschädigungen ist.

Aus der GB 810 494 A ist ein Verfahren zur Herstellung eines innenseitig mit einer Hartchromschicht versehenen Waffenrohres bekannt, bei dem die Chromschicht einer Wärmebehandlung zwischen 450 und 800 °C ausgesetzt werden soll. Eine derartige Wärmebehandlung in diesem Temperaturbereich führt zu einer Gefügeerholung und einem damit verbundenen Härteabfall der Chromschicht. Eine Gefügeveränderung (Rekristallisation) der Chromschicht wird bei diesen Temperaturen hingegen nicht erreicht.

Aus der US-A-4 622 080 ist ferner ein Verfahren zur Einbringung einer Feld/Zug-Geometrie in ein Waffenrohr bekannt, wobei der Rohrwerkstoff nach dem Schmiedeprozeß auf eine Temperatur oberhalb der Rekristallisationstemperatur des Rohrwerkstoffes erhitzt wird. Gleichzeitig mit dieser Erwärmung kann eine Chrombeschichtung des Rohrwerkstoffes bei ca. 1000 °C (d.h. eine Verchromung aus der Gasphase) erfolgen.

Aus der DE 195 44 824 A ist schließlich bekannt, die Felder eines mit Feldern und Zügen versehenen Waffenrohres durch Bestrahlung mit Laserlicht zu härten.

Der vorliegenden Erfindung liegt die Aufgabe zugrunde, ein Verfahren zur Herstellung eines Waffenrohres anzugeben, dessen innenseitige Chromschicht eine gegenüber herkömmlichen Hartchromschichten verbesserte Thermoschockbeständigkeit aufweist.

Diese Aufgabe wird durch die Merkmale des kennzeichnenden Teils des Anspruchs 1 gelöst Weitere vorteilhafte Ausgestaltungen der Erfindung offenbaren die Unteransprüche.

Im wesentlichen liegt der Erfindung der Gedanke zugrunde, die galvanisch abgeschiedene Hartchromschicht vor der bestimmungsgemäßen Verwendung des Waffenrohres thermisch nachzubehandeln. Dabei wird die Temperatur derart gewählt, daß die bei der galvanischen Abscheidung sich ausbildenden Chromkristalle rekristallisiert werden, so daß sich ein Rekristallisationsgefüge ferritischer Art ergibt. Dieses führt zu einer wesentlichen Senkung der Härte und damit zu einer Verbesserung der Duktilität der Chromschicht.

Für die Rekristallisation der Hartchromschicht werden Temperaturen über 500°C benötigt, wobei die Zeitdauer der Einwirkung der Wärmebehandlung auf die Chromschicht derart gewählt werden muß, daß ein negativer Einfluß auf den Grundwerkstoff des Waffenrohres vermieden wird. So darf beispielsweise bei aus Stahl bestehenden autofrettierten Waffenrohren die Temperatur des Grundwerkstoffes nicht über 300°C liegen.

Eine Erwärmung der Hartchromschicht auf eine Temperatur oberhalb 500°C unter Berücksichtigung der Tatsache, daß der Grundwerkstoff des Waffenrohres nicht über 300°C liegen darf, läßt sich vorteilhafterweise durch kurzzeitige Bestrahlung der Hartchromschicht mit Licht eines Leistungslasers oder einer Hochenergielampe mit entsprechenden Optiken und/oder Maskierungen erreichen.

Bei nicht autofrettierten Waffenrohren kann die Wärmebehandlung der Hartchromschicht auch durch Erwärmung des gesamten Waffenrohres in einem Ofen erfolgen, sofern die benötigte Rekristallisationstemperatur des Hartchromes unterhalb der Anlaßtemperatur liegt.

Um eine vollständige Rekristallisation zu erreichen, kann die Chromschicht sowohl einmal wie auch mehrfach erwärmt werden. Die mehrfache Erwärmung bietet allerdings bessere Voraussetzungen, daß der Grundwerkstoff bei einem autofrettierten Rohr nicht über 300°C erwärmt wird, als die einmalige Erwärmung.

In der Praxis hat sich gezeigt, daß auch bei bekannten hartverchromten Waffenrohren eine Rekristallisation der Chromschicht durch die bei Abgabe eines Schusses auftretende hohe Wärmebelastung eintritt. Allerdings werden dabei jeweils nur Teilbereiche der Chromschicht in undefinierter Weise rekristallisiert, so daß die Chromschicht Bereiche unterschiedlicher Materialeigenschaften aufweist. Im Gegensatz zu der vorgeschlagenen kontrollierten Rekristallisation der gesamten Hartchromschicht vor der bestimmungsgemäßen Verwendung des Waffenrohres tragen diese spontanen Rekristallisationsbereiche zu einer weiteren Schädigung der Hartchromschicht bei.

Zusätzlich zu der Verbesserung der Thermoschockbeständigkeit der Hartchromschicht weist das erfindungsgemäße Verfahren unter anderem folgende Vorteile auf:
- es treten keine Gefügegradienten während der Nutzung des Waffenrohres auf;
- die Dehnung der Chromschicht wird aufgrund des Rekristallisationsgefüges gegenüber herkömmlichen Waffenrohren verbessert;
- es sind dickere haltbare Chromschichten auf der inneren Oberfläche des Waffenrohres aufbringbar, die einen gegenüber bekannten vergleichbaren Waffenrohren besseren thermischen Schutz des Grundwerkstoffes ermöglichen;
- im Hinblick auf mechanische Belastungen durch das Geschoß ist die Chromschicht gegenüber bekannten Waffenrohren unempfindlicher und daher besonders vorteilhaft auch in Maschinenwaffen einsetzbar;
- die Standzeit des Waffenrohres erhöht sich gegenüber entsprechenden Waffenrohren mit bekannter Standardverchromung.

Weitere Einzelheiten und Vorteile der Erfindung ergeben sich aus dem folgenden anhand einer Figur erläuterten Ausführungsbeispiel.

In der Fig. ist mit 1 der mündungsseitige Bereich eines Waffenrohres bezeichnet. In dem Waffenrohr 1 ist innenseitig eine Hartchromschicht 2 durch galvanisches Abscheiden von Chrom aufgebracht. Um anschließend eine gleichmäßige Rekristallisation der Hartchromschicht 2 zu erreichen, werden Laserstrahlen 3, z.B. eines 5 KW CO₂-Lasers 4, mündungsseitig axial in das Waffenrohr 1 eingestrahlt. Mit Hilfe eines in dem Waffenrohr gelagerten Spiegels 5 werden die Laserstrahlen 3 umgelenkt, so daß sie senkrecht auf die Hartchromschicht 2 treffen und diese erwärmen.

Zwischen dem Waffenrohr 1 und dem Spiegel 5 wird eine axiale und eine radiale Relativbewegung (in der Fig. durch die Pfeile 6 und 7 angedeutet) derart erzeugt, daß der Brennfleck des Laserlichtes 3 dem Zug-Feld-Verlauf des entsprechenden Waffenrohres 1 folgt. Durch die Parameter Laserleistung, Brennfleckgröße und Verfahrensgeschwindigkeit werden die Leistungsdichte und die Einwirkungsdauer und somit die Erwärmung der Hartchromschicht 2 gesteuert.

### Bezugszeichenliste

- 1: Waffenrohr
- 2: Hartchromschicht, Chromschicht
- 3: Laserstrahl
- 4: Laser
- 5: Spiegel
- 6,7: Richtungspfeile

## Patentansprüche

1. Verfahren zur Herstellung eines innenseitig mit einer Hartchromschicht (2) versehenen Waffenrohres (1), **dadurch gekennzeichnet, daß** nach dem galvanischen Abscheiden der Hartchromschicht (2) auf der inneren Oberfläche des Waffenrohres (1) die Hartchromschicht (2) mindestens einmal über ihre Rekristallisationstemperatur erwärmt wird, derart, daß sich nach der Wärmebehandlung eine gleichmäßige Rekristallisation der gesamten Hartchromschicht (2) ergibt.

2. Verfahren nach Anspruch 1, **dadurch gekennzeichnet, daß** die Dauer der Erwärmung der Hartchromschicht (2) bei einem autofrettierten Waffenrohr derart gewählt wird, daß der Grundwerkstoff des Waffenrohres nicht über 300 °C erwärmt wird.

3. Verfahren nach Anspruch 1 oder 2, **dadurch gekennzeichnet, daß** die Erwärmung der Hartchromschicht (2) mit Hilfe eines Lasers (4) oder einer Hochenergielampe vorgenommen wird.

4. Verfahren nach Anspruch 1, **dadurch gekennzeichnet, daß** die Erwärmung der Hartchromschicht (2) bei einem nicht autofrettierten Waffenrohr in einem Ofen erfolgt, wobei die Anlaßtemperatur oberhalb der benötigten Rekristallisationstemperatur gewählt wird.

## Claims

1. Process for producing a weapon barrel (1) provided with a hard chromium layer (2) on the inside, **characterised in that**, after the electrodeposition of the hard chromium layer (2) on the inner surface of the weapon barrel (1), the hard chromium layer (2) is heated at least once above its recrystallisation temperature, such that, after the heat treatment, a uniform recrystallisation of the entire hard chromium layer (2) results.

2. Process according to Claim 1, **characterised in that** the duration of the heating of the hard chromium layer (2) in the case of a cold-worked weapon barrel is chosen such that the base material of the weapon barrel is not heated above 300°C.

3. Process according to Claim 1 or 2, **characterised in that** the heating of the hard chromium layer (2) is carried out with the aid of a laser (4) or a high-energy lamp.

4. Process according to Claim 1, **characterised in that** the heating of the hard chromium layer (2) in the case of a weapon barrel which is not cold-worked takes place in a furnace, the tempering temperature being chosen above the required recrystallisation temperature.

## Revendications

1. Procédé de fabrication d'un tube d'arme (1) pourvu sur son côté intérieur d'une couche de chrome dur (2), **caractérisé en ce qu'**après le dépôt galvanique de la couche de chrome dur (2) sur la surface intérieure du tube (1), on chauffe la couche de chrome dur au moins une fois au-dessus de sa température de recristallisation de manière qu'après le traitement thermique, on obtienne une recristallisation uniforme de toute la couche de chrome dur (2).

2. Procédé selon la revendication 1, **caractérisé en ce que** la durée du chauffage de la couche de chrome dur (2) est choisie pour un tube d'arme autofretté, de manière que le matériau de base du tube ne soit pas chauffé au-delà de 300 °C.

3. Procédé selon la revendication 1 ou 2, **caractérisé en ce que** le chauffage de la couche de chrome dur (2) s'effectue à l'aide d'un laser (4) ou d'une lampe à haute énergie.

4. Procédé selon la revendication 1, **caractérisé en ce que** le chauffage de la couche de chrome dur (2) s'effectue dans un four pour un tube d'arme non autofretté, la température de revenu étant choisie au-dessus de la température de recristallisation nécessaire.
